# FASCICULE DE BREVET EUROPEEN

(11) **EP 0 008 265 B1**
(45) Date de publication et mention de la délivrance du brevet: **23.09.1981**
(21) Numéro de dépôt: 79400528.0
(22) Date de dépôt: 24.07.1979
(51) Int. Cl.: C06B 21/00, F02K 9/00

(54) **Procédé de fabrication de plaques de poudre partiellement revêtues d'inhibiteur de combustion**
Verfahren zur Herstellung von teilweise mit Verbrennungsinhibitor bedeckten Treibmittelplatten
Process for producing propellant plates partially coated with a combustion inhibitor

(30) Priorité: 16.08.1978 FR 7823878
(43) Date de publication de la demande: 20.02.1980
(73) Titulaire: SOCIETE NATIONALE DES POUDRES ET EXPLOSIFS, F-75181 Paris Cédex 04 (FR)
(72) Inventeur: Grignon, Jean, F-33600 Pessac (FR); Hiss, André, F-33160 Saint Medard en Jalles (FR); Tauzia, Jean-Michel, F-33290 Blanquefort (FR); Trichard, Jean-Louis, F-33160 Saint Medard en Jalles (FR)

## Description

La présente invention concerne un procédé de fabrication de plaques de poudre, partiellement revêtues d'inhibiteur de combustion.

On connait des blocs de propergol dont la surface extérieure est revêtue partiellement par un matériau inhibiteur de combustion. Ainsi, le brevet français n° 2 276 555 déposé le 27 juin 1974 au nom de la Demanderesse, décrit par exemple des blocs de propergol dont la surface extérieure comporte des protubérances linéaires dont les sommets sont revêtus par une couche d'inhibiteur de combustion. Ces protubérances définissent entre elles des entailles qui diminuent l'épaisseur de combustion de ces blocs.

L'inhibiteur de combustion appliqué sur les sommets de ces protubérances a principalement pour but de diminuer la surface de combustion initiale du bloc de propergol, de sorte qu'on limite la surpression engendrée au début de la combustion.

On connait également des chargements pyrotechniques de propergol dont la surface génératrice de gaz est partiellement inhibée, de manière à supprimer la surpression initiale et la combustion érosive, de tels chargements étant décrits dans le brevet français n° 2 299 519 déposé le 31 janvier 1975 au nom de la Demanderesse. Selon ce brevet, la surface génératrice de gaz comporte des moyens d'inhibition destructibles durant la phase initiale de combustion, ces moyens pouvant être notamment constitués par un matériau inhibiteur de faible épaisseur dégradable aux conditions thermodynamiques qui règnent à son voisinage après la mise à feu du chargement.

Cet inhibiteur de combustion peut être applique par enduction d'une composition de résine inhibitrice de combustion au moyen d'un pistolet, après mise en place de caches sur la surface à revêtir, ou encore par trempage dans une telle résine, également avec chaches.

On connait également des chargements propulsifs constitués par des plaques de poudre d'épaisseur faible relativement aux autres dimensions, destinées notamment à la propulsion des roquettes, et la Demanderesse a découvert que de telles plaques de poudre pouvaient être utilisées au chargement de munitions pour armes à tubes telles que canon à culasse, obusier, canon sans recul et lance-roquette, à la condition que ces plaques de poudre soient revêtues partiellement d'un inhibiteur de combustion.

Pour qu'un tel revêtement partiel d'inhibiteur de combustion soit efficace, il est nécessaire que ce dernier soit morcelé en un grand nombre d'éléments d'inhibiteurs de combustion de dimensions relativement faibles, de l'ordre de grandeur de l'épaisseur de ces plaques. Il en résulte que l'application de tels éléments d'inhibiteurs de combustion est très difficile, voir impossible, à réaliser par les moyens d'enduction ou de trempage classiques.

Le but de la présente invention est de fournir un procédé permettant de réaliser, d'une manière très aisée et très rapide, l'inhibage partiel de plaques de poudre présentant notamment une épaisseur faible relativement à leurs autres dimensions, de telles plaques étant destinées en particulier au chargement pyrotechnique d'armes à tube de propulsion.

Selon ce procédé, on prépare une composition visqueuse de matériau inhibiteur de combustion que l'on dépose sur les plaques de poudre, et, ce procédé se caractérise en ce que:
- on prépare ladite compositions à partir d'un constituant choisi dans le groupe formé par les résines organiques polymérisables à l'humidité et par les encres sérigraphiques à base de polyester auxquelles est ajouté au moins l'un des stabilisants du propergol;
- on positionne, sur l'une des faces de la plaque de poudre, un écran sérigraphique ccmportant une série d'ouvertures régulièrement réparties sur cet écran;
- on applique sur cet écran la composition visqueuse d'inhibiteur de combustion, et on râcle cette composition sur cet écran, après quoi,
- on retire l'écran pour permettre la polymérisation de la composition d'inhibiteur de combustion déposée sur la plaque de poudre.

Les écrans sérigraphiques utilisés dans le domaine de l'imprimerie sont préparés, généralement, à partir d'une toile à mailles fines recouverte par un masque constitué par une résine photosensible. Les ouvertures de ce masque sont obtenues par photogravure. Cette technique permet de réaliser des ouvertures de très faibles dimensions dont les bords sont remarquablement nets.

Il est par conséquent possible, grâce au procédé conforme à l'invention, de revêtir partiellement des plaques de poudre par un grand nombre d'éléments en matériau inhibiteur de combustion répartis régulièrement sur la surface de telles plaques.

Par ailleurs, un très grand nombre d'opérations de revêtement peuvent être réalisées à partir de l'écran précité, de sorte que le procédé conforme à l'invention est particulièrement adapté à la fabrication en grande série.

Selon une version préférée de l'invention, la composition d'inhibiteur de combustion présente une viscosité supérieure à 500 pascalseconde (5 000 poises), et de préférence. comprise entre 1000 et 2000 Pa.S (10 000 et 20 000 P).

Dans de telles conditions de viscosité, la composition d'inhibiteur se dépose sur la plaque de poudre pratiquement sans s'y étaler, en formant ainsi des éléments d'inhibiteur de combustion dont les contours sont parfaitemen nets. De ce fait, lors de la fabrication en grande série de telles plaques, on obtient pour chacune d'entre elles une parfaite définition de la surface de combustion, et par suite, une excellente régularité de la surface de la combustion de ces plaques.

De préférence également, la résine organique polymérisable à l'humidité est choisie avantageusement parmi les résines polyuréthannes à chaines polybutadiènes ou polyéthers et les résines silicones.

Ces liants sont compatibles avec les. compositions pyrotechniques utilisées pour les plaques et, d'autre part, présentent d'excellentes propriétés en tant qu'inhibiteur de combustion.

D'autres particularités et avantages de l'invention apparaitront encore dans la description.

Aux dessins annexés, donnés à titre d'exemples non limitatifs:
- La figure 1 est une vue en coupe d'une plaque de poudre au dessus de laquelle est disposé un écran sérigraphique.
- La figure 2 est une vue en plan de l'écran sérigraphique,
- La figure 3 est une vue analogue à celle de la figure 1, montrant l'application de la composition d'inhibiteur de combustion,
- La figure 4 est une vue en coupe d'une plaque de poudre, partiellement revêtue par un inhibiteur de combustion,
- La figure 5 est une vue de dessus de la plaque de poudre représentée sur la figure 4.

En référence à la figure 1, la plaque de poudre 1, constituant la charge élémentaire d'une chargement pyrotechnique par exemple pour projectiles d'armes à tube, présente une épaisseur faible relativement à ses autres dimensions.

Pour revêtir cette plaque 1, partiellement par un matériau inhibiteur de combustion, on procédé comme suit:
- on prépare, tout d'abord, une composition visqueuse de matériau inhibiteur de combustion,
- on positionne au voisinage de la face 2 de la plaque de poudre 1, un écran sérigraphique 3 comportant une série d'ouvertures 4 régulièrement réparties sur cet écran (voir figures 1 et 2),
- on applique ensuite, sur cet écran 3, la composition visqueuse 5 d'inhibiteur de combustion et on racle cette composition sur l'écran 3 au moyen d'une raclette 6 (voir fiaure 3).

On obtient ainsi une plaque de poudre 1 recouverte par des éléments 7 de matériau inhibiteur de combustion (voir figures 4 et 5). Dans cet exemple, les éléments 7 de matériau inhibiteur de combustion sont constitués par des rectangles identiques disposés en files parallèles.

L'écran sérigraphique 3 est lui-même préparé de la façon suivante: On dispose, sur une toile 8 à mailles fines réalisée par exemple en polyester, polyamide ou en acier inoxydable, une couche de résine photosensible 9 de type connu en soi. On réalise ensuite dans cette couche de résine photosensible 9 des ouvertures 4 par un procédé de photogravure. Cette photogravure est exécutée en appliquant sur la couche de résine photosensible 9 un cache comportant des ouvertures identiques aux ouvertures 4 à réaliser et en exposant l'ensemble à la lumière. Les parties ainsi exposées sont ensuite éliminées par un procédé chimique connu en soi.

Avant d'appliquer la composition 5 de matériau inhibiteur de combustion sur l'écran sérigraphique 3, ce dernier est tendu à quelques dizièmes de millimètres au dessus de la surface 2 de la plaque de poudre 1, comme indiqué sur la figure 1.

La composition du matériau inhibiteur de combustion 5 utilisée doit être suffisamment fluide pour pouvoir traverser facilement les mailles de la toile 8. Cette composition doit aussi être suffisamment visqueuse pour qu'elle ne s'étale pas sur la surface 2 de la plaque 1 après avoir traversé les ouvertures 4 et la toile 8 de l'écran sérigraphique 3. L'experience a montré, à cet effet, que la composition d'inhibiteur de combustion 5 devait posséder une viscosité supérieure à 500 Pa.S les meilleurs résultats étant obtenus lorsque cette viscosité est comprise entre 1 000 et 2 000 pascal-seconde environ.

La composition du matériau inhibiteur de combustion 5 comprend, généralement, une résine constituée par un liant de base additionné d'un agent de durcissement. Cette composition comprend, d'autre part, des charges inorganiques pour assurer la tenue thermique de l'inhibiteur et pour ajuster la viscosité de la composition aux valeurs indiquées ci-dessus.

Cette composition se distingue essentiellement des encres utilisées habituellement en sérigraphie par le fait qu'elle ne renferme pas de solvant permettant d'ajuster et de maintenir la viscosité de l'encre avant et pendant l'opération de raclage, certains solvants étant susceptibles d'attaquer la surface de la plaque de poudre 1. Toutefois, il a été constaté que certaines encres sérigraphiques avec solvant peuvent convenir, par exemple les encres à base de polyester, à la conditions d'ajouter à ces encres au moins l'un des stabilisants du propergol, par exemple 5% d'éthyl-centralite pour les propergols à double base.

De préférence, le liant de base de la composition d'inhibiteur de combustion 5 est polymérisable à l'humidité.

De cette façon, si le mélange des constituants de la composition 5 est réalisé en milieu anhydre, la polymérisation se trouve bloquée pendant toute l'operation d'application de la composition sur les plaques 1 et ce, jusqu'à ce que les plaques de poudre 1 recouvertes par les éléments 7 d'inhibiteur de combustion soient placées dans une atmosphère humide. La composition d'inhibiteur de combustion 5 préparée avant son application sur les plaques 1 peut ainsi être utilisée pendant toute la durée du cycle de fabrication en série d'une grande quantité de plaque de poudre 1 partiellement inhibées.

Parmi les résines polymérisables à l'humidité, on trouve notamment les résines constituées de molécules dont les chaines se terminent par des groupements isocyanates. Parmi celles-ci, les résines polyuréthanes à chaines polybutadiènes ou polyéthers sont préférées. On peut cependant également utiliser des résines silicones.

On donne ci-après deux exemples de compositions d'inhibiteur de combustion 5 pouvant être utilisées:

### Exemple 1

inhibiteur à base de polyuréthane:
- polybutadiène hydroxytéléchélique: 100 parties en poids
- dialcool à chaîne courte: 10 parties en poids
- diisocyanate: 20 parties en poids . (le rapport fonctionnel ^{NCO} étant voisin de 2) OH
- agents de réticulation, anti-oxydant et catalyseur
- charges minérales contenant par exemple 50 parties d'oxyde de fer et de la silice ultrafine.

### Exemple 2

inhibiteur à base de silicone nécessitant un primaire d'adhésion:
- résine silicone de base (diméthyl polysiloxane): 100 parties en poids
- catalyseur: dibutyle dilaurate d'étain: 0,5 à 10 parties en poids
- charges: borax à taux d'humidité constant: 0 à 4 parties en poids, silice: 3 à 6% en poids.

Pour faciliter t'accrochage de la composition d'inhibiteur de combustion 4 sur la face 2 de la plaque de poudre 1, cette surface est, de préférence, dégraissée au préalable, par exemple au moyen de dichloréthylène.

La raclette 6, utilisée pour permettre à la composition d'inhibiteur de combustion 5 de passer par les ouvertures 4 de l'écran sérigraphique 3, puis par les mailles de la toile 3, ne doit pas adhérer à la composition 5. A cet effet, il est avantageux d'utiliser une raclette 6 en néoprène.

On voit, sur la figure 3, que le passage de la raclette 6 permet d'appliquer la toile 8 sur la surface 2 de la plaque 1. Ce contact a pour effet d'imprimer sur la surface 2 de la plaque 1 les éléments 7 d'inhibiteur de combustion, comme indiqué sur les figures 4 et 5.

Le contour des éléments 7 d'inhibiteur de combustion ainsi déposés sur la plaque 1 est particulièrement net, à condition que l'épaisseur de l'écran sérigraphique 3 soit inférieure à 0,2 millimètre environ.

La nature de la poudre constituant la plaque 1 n'est pas critique. Il est préférable cependant que cette dernière soit une poudre homogène, comme par exemple un propergol double-base, constitué par un mélange de nitroce!lulose, de nitroglycérine et d'additifs, ce propergol pouvant être recouvert par une fine couche de primaire facilitant l'adhésion ultérieure de l'inhibiteur ou pouvant être imprégnée superficiellement par un modérateur de combustion.

De la description précitée du procédé conforme à l'invention, il ressort que ce procédé est particulièrement bien adapté à la production en grande série de chargements pyrotechniques en plaques partiellement revêtues d'inhibiteur de combustion.

Le nombre, la forme et les dimensions des éléments 7 d'inhibiteur de combustion appliqués sur les plaques 1 n'est pas critique. Ces paramètres dépendent, en effet, de l'application prévue pour le chargement, et notamment de la modification désirée pour la surface de combustion initiale de ces plaques.

L'application préférée de l'invention est l'inhibage partiel des plaques de propergol pour les chargements propulsifs d'armes à tube, telles que canons et lance-roquettes.

Dans une telle application, les plaques de propergol 1 présentent une épaisseur généralement inférieure à 2,5 millmètres, et la plus grande dimension des éléments d'inhibiteur de combustion 7 est du même ordre de grandeur que l'épaisseur précitée. Par ailleurs, dans une telle application, on dispose sur les plaques de propergol 1 un grand nombre de ces éléments inhibiteurs de combustion 7, répartis de façon régulière, de manière à recouvrir plus de 50% de la surface 2 de ces plaques 1. On réduit ainsi notablement la surface de combustion initiale de ces plaques 1.

De cette façon, on diminue d'une façon appréciable la pression maximum des gaz de combustion au début du tir, ce qui permet d'alléger considérablement la construction des tubes de canon, lance-roquette et analogue.

Bien entendu, l'invention n'est pas limitée aux exemples que l'on vient de décrire, et on peut apporter à ceux-ci de nombreuses modifications sans sortir du cadre de l'invention, l'écran sérigraphique pouvant être constitué par une feuille multiperforée de nickel ou d'acier inoxydable.

Ainsi, le procédé conforme à l'invention est applicable à l'inhibage partiel de plaques de poudre destinées à des chargements pyrotechniques autres que ceux des armes à tube.

## Revendications

1. Procédé de fabrication de chargements pyrotechniques à partir de plaques de poudre d'épaisseur sensiblement constante, selon lequel on prépare une composition visqueuse de matériau inhibiteur de combustion que l'on dépose sur les plaques, caractérisé en ce que:
- l'on prépare ladite composition à partir d'un constituant choisi dans le groupe formé par les résines organiques polymériables à l'humidité et par les encres sérigraphiques à base de polyester auxquelles est ajouté au moins l'un des stabilisants du propergol;
- l'on positionne sur l'une des faces de la plaque de poudre un écran serigraphique comportant une série d'ouvertures régulièrement réparties sur cet écran;
- l'on applique sur cet écran la composition visqueuse d'inhibiteur de combustion et on râcle cette composition sur cet écran, après quoi,
- l'on retire l'écran pour permettre la polymérisation de la composition d'inhibiteur de combustion déposée sur la plaque de poudre.

2. Procédé conforme à la revendication 1, caractérisé en ce que la plaque de poudre utilisée est constituée par une poudre homogène et de préférence par un propergol double base.

3. Procédé conforme à l'une quelconque des revendications 1 ou 2, caractérisé en ce que la plaque de poudre utilisée présente une épaisseur inférieure à 2,5 millimètres environ.

4. Procédé conforme à l'une quelconque des revendications 1 à 3, caractérisé en ce que la composition d'inhibiteur de combustion présente une viscosité supérieure à 500 pascal- seconde et de préférence comprise entre 1 000 et 2 000 Pa.S.

5. Procédé conforme à la revendication 1, caractérisé en ce que la résine organique est constituée de molécules dont les chaînes se terminent par des groupements isocyanates.

6. Procédé conforme à l'une quelconque des revendications 1 ou 5, caractérisé en ce que la résine est choisie parmi les résines polyuréthannes à chaines polybutadiènes ou polyéthers et les résines silicones.

7. Procédé conforme à l'une quelconque des revendications 1 à 6, caractérisé en ce que l'écran sérigraphique présente une épaisseur inférieure à 0,2 millimètre environ.

8. Procédé conforme à l'une quelconque des revendications 1 à 7, caractérisé en ce que l'écran sérigraphique comporte un grand nombre d'ouvertures de forme géométrique disposées parallèlement les unes aux autres.

9. Procédé conforme à l'une quelconque des revendications 5 ou 6, caractérisé en ce que l'application de la composition visqueuse d'inhibiteur de combustion et le raclage de cette composition sont effectués dans une atmosphère sèche.

10. Procédé conforme à l'une quelconque des revendications 5 ou 6, caractérisé en ce qu'après le retrait de l'écran sérigraphique, la plaque de poudre partiellement revêtue d'inhibiteur de combustion est placée dans une atmosphère humide.

## Patentansprüche

1. Verfahren zur Herstellung von pyrotechnischen Ladungen aus Pulverplatten von im wesentlichen konstanter Dicke, wobei eine viskose Zusammensetzung aus einem verbrennungshemmenden Material hergestellt wird, die auf die Pulverplatten aufgetragen wird, gekennzeichnet durch Herstellen der Zusammensetzung aus einem Bestandteil, der gewählt wird aus der Gruppe, die gebildet ist aus den bei Feuchtigkeit polymerisierbaren organsichen Harzen und den Siebdruckfarben auf der Basis von Polyestern, denen wenigstens einer der Stabilisatoren des Propergois hinzugefügt ist, durch Positionieren einer Siebdruckschablone mit einer Reihe von darauf regelmässig verteilten Öffnungen auf einer der Seiten der Pulverplatte, durch auf der Siebdruckschablone erfolgendes Auftragen der viskosen verbrennungshemmenden Zusammensetzung, wonach die Zusammensetzung auf der Siebdruckschablone abgestreift wird, und durch Entfernen der Siebdruckschablone, um eine Polymerisation der auf der Pulverplatte aufgetragenen verbrennungshemmenden Zusammensetzung zu ermöglichen.

2. Verfahren nach Anspruch 1, dadurch gekennzeichnet, dass die verwendete Pulverplatte aus einem homogenen Pulver, vorzugsweise aus einem zweibasischen Propergol, besteht.

3. Verfahren nach Anspruch 1 oder 2, dadurch gekennzeichnet, dass die verwendete Pulverplatte eine Dicke von unter etwa 2,5 mm aufweist.

4. Verfahren nach einem der Ansprüche 1 bis 3, dadurch gekennzeichnet, dass die verbrennungshemmende Zusammensetzung eine Viskosität von über 500 Pascal sec, vorzugsweise 1000 bis 2000 Pascal sec, aufweist.

5. Verfahren nach Anspruch 1, dadurch gekennzeichnet, dass das organische Harz aus Molekülen besteht, deren Ketten in Isocyanatgruppen enden.

6. Verfahren nach einem der Ansprüche 1 bis 5, dadurch gekennzeichnet, dass das Harz gewählt wird unter den Polyurethanharzen mit Polybutadien- oder Polyesterketten oder unter den Siliconharzen.

7. Verfahren nach einem der Ansprüche 1 bis 6, dadurch gekennzeichnet, dass die Siebdruckschablone eine Dicke von unter etwa 0,2 mm hat.

8. Verfahren nach einem der Ansprüche 1 bis 7, dadurch gekennzeichnet, dass die Siebdruckschabfone eine grosse Anzahl von zueinander parallelen Offnungen von geometrischer Form hat.

9. Verfahren nach Anspruch 5 oder 6, dadurch gekennzeichnet, dass das Auftragen der viskosen verbrennungshemmenden Zusammensetzung und das Abstreifen in einer trockenen Atmosphäre erfolgen.

10. Verfahren nach Anspruch 5 oder 6, dadurch gekennzeichnet, dass nach dem Entfernen der Siebdruckschablone die teilweise mit Verbrennungshemmstoff überzogene Pulverplatte in eine feuchte Atmosphäre gebracht wird.

## Claims

1. A process for the manufacture of pyrotechnic charges from plates of powder having a thickness which is substantially constant, according to which process a viscous composition of a material which is an inhibitor of combustion is prepared for deposition on the plates, characterised in that:
- said composition is prepared from a constituent selected from the group represented by organic resins which are moisture-polymerisable, and by silk-screening inks having a polyester base, to which is added at least one propellant stabilizer;
- a silk-screening screen is positioned on one of the faces of the powder plate, said screen having a series of apertures regularly distributed thereon;
- the viscous combustion inhibiting composition is applied to the screen and is spread thereon; after which,
- the screen is withdrawn so as to allow polymerisation of the combustion inhibiting composition disposed on the powder plate.

2. A process according to claim 1. characterised in that the powder plate used is composed of a homogenous powder and is preferably composed of a double base propellant.

3. A process according to any one of claims 1 or 2, characterised in that the powder plate used has a thickness which is less than 2.5 mm.

4. A process according to any one of claims 1 to 3, characterised in that the combustion inhibiting composition has a viscosity greater than 500 pascal seconds and preferably a viscosity between 1000 and 2000 Pa.S.

5. A process according to claim 1, characterised in that the organic resin is composed of molecules the chains of which terminate in isocyanate groups.

6. A process according to any one of claims 1 or 5, characterised in that the resin is selected from polyurethane resins having polybutadiene or polyether chains, and silicone resins.

7. A process according to any one of claims 1 to 6, characterised in that the silk-screening screen has a thickness less than 0.2 mm.

8. A process according to any one of claims 1 to 7, characterised in that the silk-screening screen includes a large number of apertures having a geometric form and which are disposed parallel to each other.

9. A process according to any one of claims 5 or 6, characterised in that the application of the viscous combustion inhibiting composition and the spreading of said composition are carried out in a dry atmosphere.

10. A process according to any one of claims 5 or 6, characterised in that after the withdrawal of the silk-screening screen, the powder plate which is partially covered with the combustion inhibitor is placed in a moist atmosphere.
